# EUROPÄISCHE PATENTSCHRIFT

(11) **EP 0 088 272 B1**
(45) Veröffentlichungstag und Bekanntmachung des Hinweises auf die Patenterteilung: **04.06.1986**
(21) Anmeldenummer: 83101622.5
(22) Anmeldetag: 21.02.1983
(51) Int. Cl.: D21H 3/12

(54) **Leimungsmittel**
Sizing agent
Agent d'encollage

(30) Priorität: 06.03.1982 DE 3208139
(43) Veröffentlichungstag der Anmeldung: 14.09.1983
(73) Patentinhaber: BAYER AG, 51368 Leverkusen (DE)
(72) Erfinder: von Bonin, Wulf, Dr., D-5090 Leverkusen (DE); Mummenhoff, Peter, Dr., D-5000 Köln 80 (DE); Beck, Ulrich, Dr., D-5303 Bornheim 3 (DE); Bäumgen, Heinz, D-5090 Leverkusen (DE)

## Beschreibung

Die vorliegende Erfindung betrifft neue Produkte mit Leimungswirkung. Die neuen Produkte sind dadurch erhältlich, dass man a,ß-ungesättigte Carbonsäuren oder deren reaktive Derivate (wie z.B. Ester, Säureanhydride) mit Amidaminen höherer Carbonsäuren bei Temperaturen über 120°C umsetzt, wobei als Amidamine höherer Carbonsäuren solche eingesetzt werden, die durch Umsetzung von 2 Mol Carbonsäure mit 1 Mol Diethylentriamin, Triethylentetramin, Tetraethylenpentamin und Pentaethylenhexamin, die vorzugsweise in Form ihrer technischen Qualitäten eingesetzt werden, erhältlich sind.

Die FR-A 2225572 beschreibt N-Alkykl-substituierte Asparaginimide der Formel Aus diesem Stand der Technik resultiert die Lehre, dass zur Erzielung einer guten Leimung Umsetzungsprodukte der Maleinsäure bzw. des Anhydrids erforderlich sind, die erwartungsgemäss in der relativ hydrophoben und schon für gute Leimungswirkung bekannten (s.a. DE-A 1 621 693), cyclischen Imidform vorliegen sollen.

Da die Entgegenhaltung dieser Imide den Reaktivleimungsmitteln wie Diketenen oder cyclischen Anhydriden bzw. Anhydriden entgegenstellt, folgert für den Fachmann eine möglicherweise vergleichbare Reaktivität des gespannten Imidringes mit dem Papierstoff, welche dann die herausgestellte Wirksamkeit solcher Imide als Leimungsmittel verständlich erscheinen lässt.

Demgegenüber muss es als ausserordentlich überraschend angesehen werden, dass die erfindungsgemässen prinzipiell keine cyclischen Imidgruppen aufweisenden Umsetzungsprodukte der Maleinsäure in Form einfacher Ammoniumsalze bzw. Amid-Ammoniumsalze, entgegen den aus der Entgegenhaltung nahegelegten Vermutungen, eine ausgezeichnete Leimungswirkung erbringen.

Die Erfindung betrifft weiterhin ein Verfahren zur Herstellung der vorgenannten Produkte sowie Leimungsmittelpräparationen (vorzugsweise wässrig-alkalische Dispersionen), welche die vorgenannten Umsetzungsprodukte enthalten.

Die Erfindung betrifft schliesslich Leimungsverfahren unter Verwendung der erfindungsgemässen Leimungsmittelpräparationen.

Von den vielen Wünschen der Praxis kann ein Leimungsmittel und insbesondere ein Papierleimungsmittel im allgemeinen keineswegs alle gleichzeitig erfüllen, so dass alle bisherigen Leimungsmittel Kompromisse darstellen, indem sie vielleicht hervorragend leimen, dafür aber schlecht lagerfähig oder handhabbar sind, indem sie nur auf vorgeleimtem, auf ungefülltem oder alaunhaltigem Papier, nur auf Regeneratpapier, auf Holzschliffpapier oder clayhaltigem Papier jeweils besonders gute oder besonders wenig befriedigende Wirkung entfalten und dabei die Leimungswirkung vielleicht erst nach einer gewissen Reifezeit oder sofort eintritt, die Aufhellerbeeinflussung mehr oder weniger stark zu beobachten ist, die Vergilbung, die Schaumbildung in der Flotte oder die Wasserhärteempfindlichkeit zu beobachten ist.

So besteht insbesondere im Bereich der Oberflächenleimung immer noch ein erheblicher Bedarf an Leimungsmitteln, die bei guter Leimungswirkung diese nicht nur bei kreidehaltigen oder alaunfreien Papieren, sondern insbesondere auch bei alaun- und holzhaltigen Papieren vermitteln und in der Flotte nicht schäumen.

Durch die Bereitstellung der erfindungsgemässen Produkte gelingt es Leimungsmittelpräparationen herzustellen, die oberflächenwirksam sind, nicht zur Schaumbildung neigen und die nicht nur auf alaunfreien und/oder kreidehaltigem Papier, sondern auch auf alaun- und/oder kaolin- und/oder holzhaltigem Papier ausgezeichnet wirksam sind. Wie bereits oben erwähnt, wurden die neuen Leimungsmittelpräparationen erhalten durch Umsetzung von a,ß-ungesättigten Carbonsäuren oder von deren reaktiven Derivaten mit Amidaminen höherer Carbonsäuren bei Temperaturen über 120°C (insbesondere über 140°C) und Dispergierung der Anlagerungsprodukte im wässrig-alkalischen Medium, wobei als Amidamine höherer Carbonsäuren solche eingesetzt werden, die durch Umsetzung von 2 Mol Carbonsäure mit 1 Mol Diethylentriamin, Triethylentetramin, Tetraethylenpentamin und Pentaethylenhexamin, die vorzugsweise in Form ihrer technischen Qualitäten eingesetzt werden, erhältlich sind.

Es ist überraschend, dass bei der wie oben gekennzeichneten Verfahrensweise ausgezeichnete Leimungsmittel entstehen, denn die Kombination der Amidamine mit den a,ß-ungesättigten Carbonsäuren bei Temperaturen unter 100°C führt zu Produkten mit uninteressanten Leimungseffekten. Da ausserdem die Umsetzung von z.B. Triethylentetramin mit Stearinsäure (als Ausgangskomponenten für die Amidaminkomponente) auch bei Temperaturen um 160°C bei der Abreaktion von 2 Mol Säure mit 1 Mol Amin zu basischen Diamid praktisch stehen bleibt, konnte, da hier wahrscheinlich sterische Gründe eine Rolle spielen, nicht damit gerechnet werden, dass die hier zusätzlich verwendeten a,ß-ungesättigten Carbonsäuren (bzw. deren reaktiven Derivate) ihrerseits ohne Schwierigkeiten mit dem Amidamin zur Reaktion zu bringen sind.

Es ist weiterhin überraschend, dass relativ niedermolekulare Substanzen, wie sie in den erfindungsgemässen Umsetzungsprodukten zu erwarten sind, in der Papieroberfläche so ausgezeichnete Leimungswirkungen erbringen, wie sie gemäss den Erfahrungen der Praxis nur für so re lativ hochmolekulare Produkte möglich zu seir schienen, wie sie Oberflächenleimungsmittel irr allgemeinen darstellen. Die erfindungsgemässer Anlagerungsprodukte besitzen mittlere Molekulargewichte von ca. 500 bis ca. 3500, bestimmt nach der osmotischen Molgewichtsbestimmungsmethode.

Im Rahmen der vorliegenden Erfindung werden als Leimungsmittel für Papier solche verstanden, die in der Masse und/oder in der Oberfläche einsetzbar sind, wobei vorzugsweise der Einsatz in der Oberflächenleimung aus der Leimpresse in Betracht kommt.

Die Papiere bzw. Pappen oder Kartons können aus den verschiedensten Pulpen hergestellt sein, etwa aus Sulfit-, Sulfat-, Anthrachinon-, Holzschliff-, Regenerat-, Nadelholz-, Laubholzzellstoff oder auch unter Zusatz von synthetischen Pulpen. Die Papiere können ebenfalls verschiedenste Füllstoffe wie z.B. Kreide, Kaolin, Talkum enthalten sowie sonstige übliche, dem Stand der Technik entsprechende Hilfsmittel und Farbstoffe, wie Dispersions- oder Lösungs- bzw. Pigmentfarbstoffe, sonstige Leimungsmittel, Stärken, Nassfest- oder Retentionsmittel bzw. sonstige Zusätze wie z.B. Alaun, Gips usw. Als Amidamine werden solche Säureamide verstanden, die neben mindestens einer Amidgruppe im Molekül noch mindestens eine Aminogruppe enthalten, wobei diese primär, tertiär oder vorzugsweise sekundär sein sollte.

Als höhere Carbonsäuren werden aromatische, aliphatische, cyclische und im besonderen aliphatische Carbonsäuren mit 10-26 C-Atomen bezeichnet. Hierbei sind beispielsweise die Harzsäuren, insbesondere aber die aliphatischen Fettsäuren bzw. die natürlichen Fettsäuren mit 10-26, vorzugsweise 12-18, C-Atomen bzw. deren Gemische geeignet. Hier wiederum sind solche Fettsäuren mit Schmelzpunkten über 30°C von besonderem Wert. Neben insbesondere Stearinsäure enthaltenden Fettsäuregemischen kommen auch Talk-, Kokos-, Palmitin-, Abietin-, Arachin-, Ernca-, Behen-, Ricinol-, Ölsäure, hydrierte Ölsäure, Talkölfettsäuren oder deren Hydrierungsprodukte bzw. sonstige, z.B. durch Oxosynthese zugängliche Fettsäuren in Betracht.

Die Amidamine werden durch Umsetzung der höheren Carbonsäuren mit Diethylentriamin, Triethylentetramin, Tetraethylenpentamin, Pentaethylenhexamin, wobei diese vorzugsweise in Form ihrer technischen Qualitäten Verwendung finden können, hergestellt. Von besonderem Interesse ist technisches Triethylentetramin.

Als in den technischen Polyethylenpolyaminen, die im allgemeinen destillativ gereinigt sind, vorkommende Begleitstoffe kommen aufgrund ihres ähnlichen Siedeverhaltens z.B. in Betracht: Aminoethylpiperazin, Trisaminoethylamin, N,N'-Bis- aminoethylpiperazin, aminoethylierte N-Aminoethylpiperazine in Form verschiedener Isomerer sowie eine Reihe nicht identifizierter sonstiger Verunreinigungen in Mengen von zumeist unter 10 Gew.%. Die Gehalte an der formelmässigen linearen Verbindung sollen mindestens 20 Gew.% betragen und vorzuzgsweise über 40 Gew.% liegen. Es können auch Gemische der genannten technischen Polyalkylenpolyamine verschiedener Siedebereiche verfahrensgemäss eingesetzt werden.

Die Umsetzung der Polyamine mit den höheren Carbonsäuren erfolgt, obgleich natürlich auch ein Arbeiten in Lösungsmitteln bzw. Dispergiermitteln in Betracht kommt, vorzugsweise in der Schmelze bei Temperaturen um 150-200°C, gegebenenfalls unter Schutzgas (vorzugsweise N₂), wobei unter Wasserabspaltung die gewünschten Amidamine in dem Fachmann geläufiger Weise entstehen.

Als besonders geeignet hat sich das Amidamin aus ca. 1 Mol technischem Triethylentetramin und ca. 2 Mol technischer Stearinsäure erwiesen.

Als a,ß-ungesättigte Carbonsäuren kommen Mono- und Polycarbonsäuren in Betracht, die auch in Form ihrer Derivate wie z.B. Halogenide, Ester oder Teilester mit niederen aliphatischen Alkoholen mit 1-6 C-Atomen, insbesondere jedoch bei Dicarbonsäuren in Form ihrerAnhydride eingesetzt werden. Als solche Säuren kommen zum Einsatz z.B. Methacrylsäure, Acrylsäure, Crotonsäure, Fumarsäure, Maleinsäure, Itaconsäure, wobei Acrylsäure und insbesondere Maleinsäure bzw. Maleinanhydrid sich besonders gut eignen.

Die a,ß-ungesättigten Carbonsäuren werden mit den Amidaminen in Mengen von 0,5-1,8, insbesondere 0,8-1,3 Mol pro Aminogruppe des Amidamins umgesetzt.

Die Umsetzung erfolgt bei Temperaturen von 120°C bis 250°C, vorzugsweise 130-170°C, wobei sich der Ausschluss von Sauerstoff, d.h. das Arbeiten unter Schutzgasen wie z.B. N₂ oder CO₂ zur Vermeidung von Verfärbungen bewährt hat.

Die Umsetzung kann in der Schmelze, in einem Lösungs- oder Dispergiermedium gegebenenfalls unter Druck durchgeführt werden. Es hat sich als günstig erwiesen, zunächst als Dispergiermedium Wasser zu verwenden und dieses dann, z.B. bei drucklosem Arbeiten, im Laufe der Reaktion bei ansteigenden Temperaturen abzudestillieren, gegebenenfalls unter Mitverwendung von Entschäumern.

Die Umsetzungsprodukte aus Amidaminen und a,ß-ungesättigten Carbonsäuren benötigen Reaktionszeiten zwischen 0,5 und ca. 8 Stunden, üblicherweise werden Reaktionszeiten von 1 bis 5 Stunden gewählt.

In einer besonders bevorzugten Ausführungsform zur Herstellung der erfindungsgemässen Anlagerungsprodukte sowie Leimungsmittelpräparationen werden als Amidamine höherer Carbonsäuren solche verwendet, die durch Umsetzung von technischem Triethylentetramin mit im wesentlichen Stearinsäure enthaltenden Fettsäuregemischen zugänglich sind.

Weiterhin wird als a,ß-ungesättigte Carbonsäure Acrylsäure und/oder Methacrylsäure und/ oder Maleinsäure und/oder Fumarsäure und/ oder deren reaktiven Derivate wie z.B. Carbonsäureester, Säurechloride oder gegebenenfalls Anhydride verwendet, wird die Umsetzung in Gegenwart von Wasser, unter Schutzgas und unter Einsatz von Maleinanhydrid vorgenommen, wird als basisches Dispergiermedium eine wässrige Ammoniaklösung verwendet.

Zur Herstellung der erfindungsgemässen Leimungsmittelpräparationen werden die Umsetzungsprodukte aus a,ß-ungesättigten Carbonsäuren (oder deren reaktiven Derivaten) mitAmidaminen höherer Carbonsäuren in wässrig basischen Medium dispergiert, wobei Temperaturen von 5 bis 95°C, vorzugsweise 15 bis 80°C angewendet werden.

Die Dispersionen haben Feststoffkonzentrationen zwischen 5 und 40, vorzugsweise 10-25 Gew.%. Überraschend ist, dass der erfindungsgemässe Leimungsmitteltyp bei Raumtemperatur niedrige Viskositäten aufweisen kann als bei erhöhten Temperaturen. Dieser Umstand erleichtert die Dosierbarkeit des Leimungsmittels in der Praxis.

Als Basen werden zur Einstellung der wässrig-alkalischen Dispersionen anorganische oder organische Basen wie NaOH, KOH, Na₂C0₃, Triethylamin, Mono-, Di-, Triethanolamin bzw. die entsprechenden Propanolamine verwendet. Besonders gut eignet sich Ammoniak, welches auch bevorzugt verwendet wird.

Die Basen werden in solchen Mengen eingesetzt, dass der pH-Wert der Dispersionen zwischen 6 und 11, vorzugsweise 7 und 9, liegt.

Die erfindungsgemässen Leimungsmittelpräparationen haben den Vorteil, bei sehr guter Wirksamkeit auf schwierig zu leimenden, z.B. holzhaltigen oder regenerathaltigen Papieren, in Form ihrer wässrigen Zubereitungen unbegrenzt lagerstabil zu sein.

Die erfindungsgemässen Leimungsmittelpräparationen können ohne, aber auch mit üblichen Zusätzen eingesetzt werden. Als derartige Zusätze kommen gegebenenfalls in Frage: Alaun, kationische oder anionische Hilfsmittel, z.B. auf Basis kationischer Stärke, quaternierter Polyamine, quaternierter Polyamidamine, quaternierter basischer Formaldehydharze, Methylcellulose, Carboxymethylcellulose, Ligninsulfonsäuren, Stärken und Polysacchariden verschiedenster Genese, Xanthan, Pullulan, Chitosan, Polymerisaten oder Copolymerisaten von (Meth)Acrylsäure, (Meth)Acrylamid, Malein-, Fumar-, Itaconsäure oder sonstiger Polymeren und Copolymeren mit gegebenenfalls in Salzform vorliegenden Carboxyl- oder Sulfonsäuregruppen bzw. Kollagen, Gelatine, Alginaten und Karagenaten.

Die Wirksamkeit der erfindungsgemässen Leimungsmittel wird durch Weisstöner nicht verschlechtert. Die wässrigen Zubereitungen lassen sich zudem ohne Emulgierhilfsmittel herstellen, obgleich der Einsatz solcher Hilfsmittel gegebenenfalls in Betracht zu ziehen ist.

Die Leimungsmittel sind allein oder in Kombination mit anderen Leimungsmitteln besonders gut geeignet zur Oberflächenleimung von Papier, können selbstverständlich aber auch zur Masseleimung eingesetzt werden. Sie können nicht nur bei kreidehaltigen oder kaolinhaltigen Papieren verwendet werden, sondern auch bei solchen, die keinen oder einen andersartigen Füllstoff enthalten, wie z.B. Talkum oder Gips. Ebenso sin sie zur Leimung von cellulosischen Materialie wie Pappe, Textilmaterial, Leder, Karton oder Holzspanplatten bzw. Dämmplatten geeignet.

Im folgenden soll die Erfindung beispielhaft ei läutert werden. Die angegebenen Teile und Prc zente beziehen sich auf das Gewicht, sofer nichts anderes vermerkt ist.

### Herstellung der Leimungsmittel

### Leimungsmittel 1

170 Teile technisch reine, handelsübliche Stea rinsäure werden (Molverhältnis ca. 2:1) mit 43 Teilen technischem Triethylentetramin (lineare Anteil ca. 70,4%, verzweigter Anteil ca. 14,4% Piperazinanteil ca. 9,0%, Rest sonstige Anteil unter Stickstoff und unter Abdestillieren de Reaktionswassers langsam auf 180°C erhitzt ur bei dieser Temperatur ca. 5 Stunden gerühr Man erhält das basische Amidamin mit ein Säurezahl von 2,9 und mit einem Schmelzbegir von ca. 87°C.

136,8 Teile des wie oben hergestellten Amiₗ amins werden unter Stickstoff bei 130°C aufg schmolzen und dann unter Rühren mit einer L sung von 49 Teilen Maleinsäureanhydrid in 20 Teilen Wasser versetzt. Unter Stickstoff und ui ter Abdestillieren des Wassers wird nun a 170°C erhitzt und bei dieser Temperatur 5 Stu den gerührt. Anschliessend wird die Polymerisa schmelze aus dem Reaktionsgefäss abgelasse wobei sie zu einem spröden Wachs erstarrt.

Das Wachs besitzt einen Schmelzpunkt von c 98°C.

Von dem obengenannten Wachs werden : Teile in einem Gemisch aus 15 Teilen konz. wäs rigem Ammoniak (ca. 24%ig) und 155 Teilen Wa ser bei 50°C 3 Stunden gerührt, wobei sich eii dickflüssige, ca. 15%ige Dispersion bildet, d nach dem Abkühlen auf Raumtemperatur dün flüssig wird und direkt als Leimungsmittel eing setzt werden kann. Angaben zum Molekularg wicht: Das Molgewicht osmotisch bei 82°C a toluolischer Lösung bestimmt, liegt bei 2520.

### Leimungsmittel 2

170 Teile technisch reine, handelsübliche Ste rinsäure werden (Molverhältnis ca. 2:1) mit 41 Teilen technisch Triethylentetramin (linearer A teil ca. 70,4%, verzweigter Anteil ca, 14,4%, Pip razinanteil ca. 9,0%, Rest sonstige Anteile) uni Stickstoff und unter Abdestillieren des Rea tionswassers langsam auf 180°C erhitzt und t dieser Temperatur ca. 5 Stunden gerührt. M erhält das basische Amidamin mit einer Säui zahl von 2,9 und mit einem Schmelzbeginn v ca. 87°C.

136,8 Teile des wie oben hergestellten Am amins werden unter Stickstoff bei 130°C aufg schmolzen und dann unter Rühren mit einer sung von 58 Teilen Fumarsäure in 200 Teilen Wa ser versetzt. Unter Stickstoff und unter Abdes lieren des Wassers wird nun auf 170°C erhitzt u bei dieser Temperatur 5 Stunden gerührt. A schliessend wird die Polymerisatschmelze aus dem Reaktionsgefäss abgelassen, wobei sie zu einem spröden Wachs erstarrt.

Das Wachs besitzt einen Schmelzpunkt von ca. 89°C.

Von dem obengenannten Wachs werden 30 Teile in einem Gemisch aus 15 Teilen konz. wässrigem Ammoniak (ca. 24%ig) und 155 Teilen Wasser bei 50°C 3 Stunden gerührt, wobei sich eine dickflüssige, ca. 15%ige Dispersion bildet, die nach dem Abkühlen auf Raumtemperatur dünnflüssig wird und direkt als Leimungsmittel eingesetzt werden kann.

Angaben zum Molekulargewicht: Molgewicht osmotisch bei 82°C in Toluol bestimmt, liegt bei 2020.

### Leimungsmittel3

170 Teile technisch reine, handelsübliche Stearinsäure werden (Molverhältnis ca. 2:1) mit 43,8 Teilen technischem Triethylentetramin (linearer Anteil ca. 70,4%, verzweigter Anteil ca. 14,4%, Piperazinanteil ca. 9,0%, Rest sonstige Anteile) unter Stickstoff und unter Abdestillieren des Reaktionswassers langsam auf 180°C erhitzt und bei dieser Temperatur ca. 5 Stunden gerührt. Man erhält das basische Amidamin mit einer Säurezahl von 2,9 und mit einem Schmelzbeginn von ca. 87°C.

136,8 Teile des wie oben hergestellten Amidamins werden unter Stickstoff bei 130°C aufgeschmolzen und dann unter Rühren mit einer Lösung von 49 Teilen Maleinsäureanhydrid in 200 Teilen Ethanol versetzt. Unter Stickstoff und unter Abdestillieren des Wassers wird nun auf 170°C erhitzt und bei dieser Temperatur 5 Stunden gerührt. Anschliessend wird die Polymerisatschmelze aus dem Reaktionsgefäss abgelassen, wobei sie zu einem spröden Wachs erstarrt.

Das Wachs besitzt einen Schmelzpunkt von ca. 79°C.

Von dem obengenannten Wachs werden 30 Teile in einem Gemisch aus 15 Teilen konz. wässrigem Ammoniak (ca. 24%ig) und 155 Teilen Wasser bei 50°C 3 Stunden gerührt, wobei sich eine dickflüssige, ca. 15%ige Dispersion bildet, die nach dem Abkühlen auf Raumtemperatur dünnflüssig wird und direkt als Leimungsmittel eingesetzt werden kann.

Angaben zum Molekulargewicht: Bestimmt wie in 1: 1940

### Leimungsmittel 4

170 Teile technisch reine, handelsübliche Stearinsäure werden (Molverhältnis ca. 2:1) mit 43,8 Teilen technischem Triethylentetramin (linearer Anteil ca. 70,4%, verzweigter Anteil ca. 14,4%, Piperazinanteil ca. 9,0%, Rest sonstige Anteile) unter Stickstoff und unter Abdestillieren des Reaktionswassers langsam auf 180°C erhitzt und bei dieser Temperatur ca. 5 Stunden gerührt. Man erhält das basische Amidamin mit einer Säurezahl von 2,9 und mit einem Schmelzbeginn von ca. 87°C.

68,4 Teile des oben beschriebenen Amidamins werden mit 30 Teilen Acrylsäure unter Stickstoff 4 Stunden auf 170°C erhitzt. Anschliessend wird die Polymerisatschmelze aus dem Reaktionsgefäss abgelassen, wobei sie erstarrt.

Schmelzpunkt des Anlagerungsprodukts: ca. 90°C.

Von dem obengenannten Anlagerungsprodukt werden 30 Teile in einem Gemisch aus 15 Teilen konz. wässrigem Ammoniak (ca. 24%ig) und 155 Teilen Wasser bei 50°C 3 Stunden gerührt, wobei sich eine dickflüssige, ca. 15%ige Dispersion bildet, die nach dem Abkühlen auf Raumtemperatur dünnflüssig wird und direkt als Leimungsmittel eingesetzt werden kann.

Angaben zum Molekulargewicht: Bestimmt wie bei 1:1860.

### Vergleichsmittel

Zu Vergleichszwecken wird das Leimungsmittel A der DE-C-2304586 verwendet, bei dem es sich um die ammoniakalische wässrige Zubereitung eines nachträglich imidierten Copolymerisats aus Maleinsäureester, Styrol und Acrylsäure handelt.

### Schaumverhalten

Zur Bestimmung des Schaumverhaltens der erfindungsgemässen Leimungsmittel wurden diese in einer Laborschaumprüfapparatur untersucht, welche die Verhältnisse an der Leimpresse einer Papiermaschine ungefähr wiedergibt. Bei diesem Gerät wird die Leimungsflotte, die das zu prüfende Leimungsmittel, Stärke und eventuell weitere Zusätze enthält, aus einem thermostatisierten Becherglas mit konstanter Fördergeschwindigkeit durch eine am Boden dieses Becherglases befindliche Leitung abgesaugt und durch ein Stahlrohr, das durch den Deckel des Becherglases geführt ist, wieder in dasselbe zurückgepumpt. Dieses Stahlrohr endet 150 mm über der Flüssigkeitsoberfläche, so dass die Leimungsflotte im direkten Strahl auf die Flüssigkeitsoberfläche auftrifft, wodurch eine Schaumbildung verursacht werden kann. Das nach einer bestimmten Versuchszeit über der Oberfläche der Leimungsflotte gemessene Schaumvolumen in ml stellt somit ein Mass für die Schaumneigung der zu untersuchenden Flüssigkeit dar.

Die folgende Tabelle gibt eine Übersicht über das mit Hilfe der o.g. Prüfapparatur untersuchte Schaumverhalten der beschriebenen Oberflächenleimungsmittel 1-4 im Vergleich zu dem gemäss DE-C-2304586 hergestellten Produkt. Dazu wurden jeweils 700 ml einer wässrigen Leimungsmittelflotte hergestellt, die 5 Gew.% einer handelsüblichen Stärke und 0,19 Gew.% des zu untersuchenden Leimungsmittels enthielt. Die Lösungen wurden auf 60°C und mit einer Geschwindigkeit von 200 I/h durch die Prüfapparatur gepumpt. In Abständen von jeweils 5 min wurde das sich im Verlauf der Prüfung über der Flüssigkeitsoberfläche aufbauende Schaumvolumen in ml gemessen.

### Anwendungsbeispiele

Die Anwendungsbeispiele sollen die gute Leimungswirkung der erfindungsgemässen Leimungsmittel auf Papieren unterschiedlicher stofflicher Zusammensetzung demonstrieren. Als Mass für die spezielle Leimung wurde dabei der Cobb-Wert (nach DIN 53132) bestimmt.

Die verwendeten Papiere hatten die folgende Zusammensetzung:

### a) Alaunfreies Papier

50% Nadelholzzellstoff, 50% Laubholzzellstoff, 9,5% Clay-Asche, pH-Wert im Stoffauflauf: 7,5; Nassaufnahme in einer Laborleimpresse: ca. 85%; Papiergewicht: 80 g/m².

### b) Alaunhaltiges Papier

50% Nadelholzzellstoff, 50% Laubholzzellstoff, 1% Alaun, 11,2% Clay-Asche, pH-Wert im Stoffauflauf: 4,4; Nassaufnahme: ca. 80%, Papiergewicht: 80 g/m².

### c) Vorgeleimtes Papier

50% Nadelholzzellstoff, 50% Laubholzzellstoff, 1% Alaun, 0,1% Bewoidleim, 11,1% Clay-Asche, pH-Wert im Stoffauflauf: 4,5; Nassaufnahme: ca 80%; Papiergewicht: 80 g/m².

### d) Kreidehaltiges Papier

50% Nadelholzzellstoff, 50% Laubholzzellstoff 7,9% Kreide-Asche, pH-Wert im Stoffauflauf: 7,5 Nassaufnahme: ca. 90%; Papiergewicht: 75 g/m².

### e) Holzhaltiges Papier

40% Nadelholzzellstoff, 60% Holzschliff, 14,1° Clay-Asche, pH-Wert im Stoffauflauf: 4,5; Nass aufnahme: ca. 40%; Papiergewicht: 75 g/m².

Die Leimung der Papiere erfolgte auf einer La borleimpresse der Fa. Mathis, Zürich/Schwei; Type HF. Als Leimungsflotte wurde eine Lösun von 5 Gew.% handelsüblicher Stärke und 0,2 bi 0,4 Gew.% des zu prüfenden Leimungsmitte (berechnet als 100%ige Wirksubstanz) in Wasse verwendet.

Die Trocknung der oberflächengeleimten P piere erfolgte auf einem Trockenzylinder inne halb einer Minute bei ca. 100°C. Vor der Le mungsprüfung wurden die Papiere 2 h bei Raun temperatur klimatisiert.

Angegeben werden die Cobb-Werte in g/m², 60 Sekunden bestimmt nach DIN 53132. Niederer Cobb-Wert bedeutet bessere Leimungswirkung.

Vergleichsversuch = Tintenschwimmprobe (TSP):

Als TSP-Wert wird die Beurteilung in der Tintenschwimmprobe bei den eingesetzten Anwendungskonzentrationen bezeichnet. Hierbei werden die Papiere mit der Leimungsflotte vorgegebener Konzentration ausgerüstet, wie oben beschrieben getrocknet, konditioniert und auf Prüftinte (DIN 53126) aufgelegt. Die Prüfpapiere haben die Abmessungen 7 cm x 3 cm. Man lässt die Tinte eine vorgegebene Zeit auf die Papierunterseite einwirken (60 Sek.) und beurteilt dann das Durchschlagen der Tinte auf die Oberseite des Prüflings. Kein Durchdringen wird mit 1 benotet, vollständiges Durchdringen mit 5. Die Übergangswerte liegen proportional dazwischen.

## Patentansprüche

1. Produkte mit Leimungswirkung, erhältlich durch Umsetzung von a,ß-ungesättigten Carbonsäuren oder deren reaktiven Derivaten mit Amidaminen höherer Carbonsäuren bei Temperaturen über 120°C, dadurch gekennzeichnet, dass als Amidamine höherer Carbonsäuren solche eingesetzt werden, die durch Umsetzung von 2 Mol Carbonsäure mit 1 Mol Diethylentriamin, Triethylentetramin, Tetraethylenpentamin und Pentaethylenhexamin, die vorzugsweise in Form ihrer technischen Qualitäten eingesetzt werden, erhältlich sind.

2. Produkte gemäss Anspruch 1, dadurch gekennzeichnet, dass als Amidamine höherer Carbonsäuren solche eingesetzt werden, die durch Umsetzung der genannten Polyethylenpolyamine mit aromatischen, araliphatischen, cyclischen oder aliphatischen Carbonsäuren mit 10 bis 26 C-Atomen pro Mol, erhältlich sind.

3. Produkte gemäss Anspruch 1 und 2, dadurch gekennzeichnet, dass als a,ß-ungesättigte Carbonsäuren oder deren reaktive Derivate Mono- oder Polycarbonsäuren oder deren Ester, Teilester bzw. Anhydride von a,ß-ungesättigten Carbonsäuren mit 3 bis 10 C-Atomen eingesetzt werden.

4. Produkte gemäss Anspruch 1 bis 3, dadurch gekennzeichnet, dass sie durch Umsetzung von a,ß-ungesättigten Carbonsäuren oder deren reaktiven Derivaten mit Amidaminen höherer Carbonsäuren bei Temperaturen von 120°C bis 250°C, vorzugsweise von 130°C bis 170°C, gegebenenfalls unter Schutzgas, erhältlich sind.

5. Produkte gemäss Anspruch 1 bis 4, dadurch gekennzeichnet, dass als a,ß-ungesättigte Carbonsäuren oder deren reaktive Derivate Acrylsäure und/oder Methacrylsäure und/oder Maleinsäure und/oder Maleinsäureanhydrid und/ oder Fumarsäure und/oder Maleinsäureester eingesetzt werden.

6. Produkte gemäss Anspruch 2, dadurch gekennzeichnet, dass als Polyethylenpolyamin Triethylentetramin und als aliphatische Carbonsäure Stearinsäure oder im wesentlichen Stearinsäure enthaltende Carbonsäuregemische eingesetzt werden.

7. Produkte gemäss Anspruch 1, dadurch erhältlich, dass als Amidamin ein das Umsetzungsprodukt aus ca. 1 Mol technischem Triethylentetramin und ca. 2 Mol technischer Stearinsäure eingesetzt wird.

8. Leimungsmittelpräparationen enthaltend Produkte gemäss Anspruch 1 bis 7 in wässrig alkalischer und insbesondere in wässrig-ammoniakalischer Dispersion.

9. Leimungsmittelpräparationen gemäss Anspruch 8, dadurch gekennzeichnet, dass die Dispersionen Wirkstoffkonzentrationen von 5 bis 40, vorzugsweise von 10 bis 25 Gew.%, enthalten.

10. Papierleimungsverfahren, dadurch gekennzeichnet, dass Leimungsmittelpräparationen gemäss Anspruch 8 bis 9 eingesetzt werden.

## Claims

1. Products having sizing action, obtainable by reacting a,ß-unsaturated carboxylic acids or their reactive derivatives with amide-amines of higher carboxylic acids at temperatures above 120°C, characterised in that those amide-amines of higher carboxylic acids are used which can be obtained by reacting 2 mols of carboxylic acid with 1 mol of diethylenetriamine, triethylenetetramine, tetraethylenepentamine and pentaethylenehexamine, which are preferably used in the form of their technical grades.

2. Products according to Claim 1, characterised in that those amide-amines of higher carboxylic acids are used which can be obtained by reacting the polyethylenepolyamines mentioned with aromatic, araliphatic, cyclic or aliphatic carboxylic acids having 10 to 26 C atoms per mol.

3. Products according to Claim 1 and 2, characterised in that mono- or polycarboxylic acids or their esters, partial esters or anhydrides of α,ß-unsaturated carboxylic acids having 3 to 10 C atoms are used as α,ß-unsaturated carboxylic acids or their reactive derivatives.

4. Products according to Claim 1 to 3, characterised in that they can be obtained by reacting a,p-unsaturated carboxylic acids or their reactive derivatives with amide-amines of higher carboxylic acids at temperatures of 120°C to 250°C, preferably of 130°C to 170°C, if appropriate under protective gas.

5. Products according to Claim 1 to 4, characterised in that acrylic acid and/or methacrylic acid and/or maleic acid and/or maleic anhydride and/or fumaric acid and or maleic acid esters are used as α,β-unsaturated carboxylic acids or their reactive derivatives.

6. Products according to Claim 2, characterised in that triethylenetetramine is used as the polyethylenepolyamine and stearic acid or carboxylic acid mixtures which essentially contain stearic acid are used as the aliphatic carboxylic acid.

7. Products according to Claim 1, obtainable by using as the amide-amine the reaction product of about 1 mol of technical triethylenetetramine and about 2 mols of technical stearic acid.

8. Size formulations containing products according to Claim 1 to 7 in an aqueous alkaline and in particular in an aqueous-ammoniacal dispersion.

9. Size formulations according to Claim 8, characterised in that the dispersions contain active ingredient concentrations of 5to 40, preferably 10 to 25% by weight.

10. Paper-sizing process, characterised in that size formulations according to Claim 8 to 9 are used.

## Revendications

1. Produits à effet de collage, pouvant être obtenus par réaction d'acides carboxyliques à insaturation α,ß ou de leurs dérivés réactifs avec des amidamines d'acides carboxyliques supérieurs à des températures de plus de 120°C, caractérisés en ce qu'on utilise comme amidamines d'acides carboxyliques supérieurs des amidamines qui peuvent être obtenues par réaction de 2 moles d'acide carboxylique avec 1 mole de diéthylène- triamine, de triéthylènetétramine, de tétraéthy- lènepentamine et de pentaéthylènehexamine que l'on utilise de préférence sous la forme de leurs qualités techniques.

2. Produits suivant la revendication 1, caractérisés en ce qu'on utilise comme amidamines d'acides carboxyliques supérieurs des amidamines qui peuvent être obtenues par réaction des polyéthylène-polyamines mentionnées avec des acides carboxyliques aromatiques, aralipha- tiques, cycliques ou aliphatiques ayant 10 à 26 atomes de carbone par mole.

3. Produits suivant les revendications 1 et 2, caractérisés en ce qu'on utilise comme acides carboxyliques à insaturation α,β ou leurs dérivés réactifs, des acides monocarboxyliques ou poly- carboxyliques ou leurs esters, des esters partiels ou des anhydrides d'acides carboxyliques à insaturation α,ß ayant 3 à 10 atomes de carbone.

4. Produits suivant les revendications 1 à 3, caractérisés en ce qu'ils peuvent être obtenus par réaction d'acides carboxyliques à insaturation a,ß ou de leurs dérivés réactifs avec des amidamines d'acides carboxyliques supérieurs, à des températures de 120 à 250°C, de préférence de 130 à 170°C, éventuellement sous gaz protecteur.

5. Produits suivant les revendications 1 à 4, caractérisés en ce qu'on utilise come acides carboxyliques à insaturation α,ß ou leurs dérivés réactifs, l'acide acrylique et/ou l'acide méthacrylique et/ou l'acide maléique et/ou l'anhydride d'acide maléique et/ou l'acide fumarique et/ou des esters d'acide maléique.

6. Produits suivant la revendication 2, caractérisés en ce qu'on utilise comme polyéthylène-polyamines la triéthylènetétramine et comme acide carboxylique aliphatique, l'acide stéarique ou des mélanges d'acides carboxyliques contenant principalement de l'acide stéarique.

7. Produits suivant la revendication 1, pouvant être obtenus en utilisant comme amidamine le produit de réaction d'environ 1 mole de triéthylènetétramine technique et d'environ 2 moles d'acide stéarique technique.

8. Préparations d'agents de collage contenani des produits suivant les revendications 1 à 7 en dispersion alcaline aqueuse et notamment alcaline ammoniacale aqueuse.

9. Préparations d'agents de collage suivant la revendication 8, caractérisées en ce que les dis. persions contiennent des concentrations en sub. stance active de 5 à 40, de préférence 10 à 25% er poids.

10. Procédé de collage du papier, caractérisa en ce qu'on utilise des préparations d'agents d collage suivant les revendications 8 et 9.
